# EUROPÄISCHE PATENTSCHRIFT

(11) **EP 1 032 940 B1**
(45) Veröffentlichungstag und Bekanntmachung des Hinweises auf die Patenterteilung: **12.09.2001**
(21) Anmeldenummer: 98956933.0
(22) Anmeldetag: 19.11.1998
(51) Int. Cl.: H01F 1/055

(54) **VERFAHREN ZUR HERSTELLUNG EINES MAGNETLEGIERUNGSPULVERS**
METHOD FOR PRODUCING A MAGNETIC ALLOY POWDER
PROCEDE POUR PRODUIRE UNE POUDRE D'ALLIAGE MAGNETIQUE

(30) Priorität: 20.11.1997 DE 19751366; 20.11.1997 DE 19751367
(43) Veröffentlichungstag der Anmeldung: 06.09.2000
(73) Patentinhaber: Institut für Festkörper- und Werkstofforschung Dresden e.V., 01069 Dresden (DE)
(72) Erfinder: GUTFLEISCH, Oliver, D-01309 Dresden (DE); KUBIS, Michael, D-01187 Dresden (DE); HANDSTEIN, Axel, D-01326 Dresden (DE); GEBEL, Bernhard, D-01640 Coswig (DE); MÜLLER, Karl-Hartmut, D-01187 Dresden (DE); HARRIS, Ivor, Rex, Birmingham B15 2TT (GB); SCHULTZ, Ludwig, D-01474 Pappritz (DE)
(74) Vertreter: Rauschenbach, Dieter
(86) Internationale Anmeldenummer: EP9807418
(87) Internationale Veröffentlichungsnummer: WO9927544

(56) Entgegenhaltungen:
- FR-A- 2 387 500
- KWON H W ET AL: "STUDY OF SM(CO,FE,CU,ZR)7.1 MAGNETS PRODUCED USING A COMBINATION OF HYDROGEN DECREPITATION AND BALL MILLING" JOURNAL OF APPLIED PHYSICS, Bd. 69, Nr. 8, 15. April 1991, Seiten 5856-5858, XP000241010
- A.KIANVASH ET AL : "Hydrogen decrepitation as a method of powder preparation of a 2:17-type,Sm(Co,Cu,Fe,Zr)8.92 magnetic alloy" JOURNAL OF MATERIALS SCIENCE., Bd. 20, Nr. 2, Februar 1985, Seiten 682-688, XP002097631 LONDON GB

## Beschreibung

### Technisches Gebiet

Die Erfindung bezieht sich auf das Gebiet der metallurgischen Verfahrenstechnik und betrifft ein Verfahren zur Herstellung eines Magnetlegierungspulvers für hartmagnetische Anwendungen. Das Pulver besteht aus einer Samarium-Kobalt-Basis-Legierung. Mit dem Pulver können hochkoerzitive Permanentmagnete durch Heißkompaktierung oder Kunststoffbindung hergestellt werden. Mit dem Pulver können derartige Permanentmagnete jedoch auch auf pulvermetallurgischem Wege durch Sintern erzeugt werden.

### Stand der Technik

Permanentmagnete auf Sm-Co-Basis werden bisher vorwiegend auf pulvermetallurgischem Wege durch Sintern hergestellt (K. Strnat and R. M. W. Strnat, J. Magn. Magn. Mater. 100 (1991) 38). Zur Herstellung des dafür benötigten Sm-Co-Pulvers ist es bereits bekannt, zunächst eine entsprechende Legierung zu erschmelzen, diese nach dem Erstarren zu zerkleinern und in einem Passivierungsgas unterhalb der Phasentransformationstemperatur der Legierung wärmezubehandeln (US 5 122 203). Eine derartige Herstellungsweise hat den Nachteil, daß eine energie- und zeitaufwendige mehrstufige Wärmebehandlung notwendig ist, um hohe Koerzitivfeldstärken einzustellen. Des weiteren hat eine derartige Herstellungsweise den Nachteil, daß für Magnete des Sm₂Co₁₇-Typs Additive wie Cu und Zr notwendig sind, um eine Mikrostruktur einzustellen, die eine hohe Koerzitivfeldstärke durch den Pinning-Mechanismus ermöglicht. Diese Additive verringern jedoch die Sättigungsmagnetisierung.

Auf dem Gebiet der Herstellung von Magnetpulvern auf der Basis von Legierungen mit Elementen aus der Gruppe der Seltenen Erden (SE) ist seit langem der HD-Prozess (Hydrid-Dekrepitation) bekannt (US 5 580 396, Spalte 8, Zeilen 30 bis 41; Rare-earth Iron Permanent Magnets, ed. J.M.D. Coey, Oxford 1996, Seiten 346 bis 349 und Seiten 370 bis 380). Dieser Prozess wird eingesetzt zum Zerkleinern von groben, kompakten Legierungskörpern, dient also zur Pulvererzeugung. Dabei wird der Effekt genutzt, dass der in die Zwischenkornphase oder auf die Zwischengitterplätze der SE-Verbindung diffundierte Wasserstoff zu einer Ausdehnung der Zwischenkornphase beziehungsweise zu einer Gitterdehnung der SE-Verbindung führt. Die durch die Ausdehnung bzw. Gitterdehnung hervorgerufenen Spannungen führen zur inter- und intergranularer Rissbildung und schließlich zu einem regelrechten Zerplatzen beziehungsweise Zerstäuben (Dekrepitieren) des hydrierten Materials. Dieser Pulverisierungsvorgang kann auch noch durch die Einwirkung von Vibrationen (DE 28 16 538) oder durch den Einsatz einer Schwingmühle (CH 560 955) unterstützt werden.

Beim Anwenden des HD-Prozesses für eine Verbindung AₓB_{y}, in der A ein Element der Seltenen Erden sei und B für ein oder mehrere andere Elemente (zumeist Übergangsmetalle) steht, findet folgende Reaktion statt: ${\text{A}}_{\text{x}} {\text{B}}_{\text{y}} {\text{+ z/2 H}}_{\text{2}} {\text{→ A}}_{\text{x}} {\text{B}}_{\text{y}} {\text{H}}_{\text{z}}$

Nach dem eigentlichen HD-Prozess findet dann oftmals bei der Weiterverarbeitung des erzeugten Pulvers zum Endprodukt im Zuge der sich anschließenden Prozessschritte, zum Beispiel beim Sintern, noch ein Entfernen/Desorbieren des Wasserstoffs statt, bei dem die Reaktion AₓB_{y}H_{z} → AₓB_{y} + z/2 H₂ abläuft.

Es ist auch bereits bekannt, bei der Herstellung von Magnetpulvern aus insbesondere Nd-Fe-B-Legierungen zur Verbesserung der magnetischen Eigenschaften das Verfahren der HDDR (Hydrierung-Disproportionierung-Desorption-Rekombination) anzuwenden (EP 0 304 054; EP 0 516 264; DE 196 07 747). Bei dieser Behandlung wird das Pulver in einer 1. Verfahrensstufe in einer Wasserstoffatmosphäre mit einem niedrigen Druck im Bereich von 0,8 x 10⁵ Pa bis höchstens 0,15 MPa hydriert. Infolge dieser Wasserstoffbehandlung findet eine chemische Reaktion (Disproportionierung) statt, das heißt, die ursprüngliche Phase zerfällt unter Bildung eines binären Hydrids und der übrigen Elemente oder Kombinationen der Elemente der Ausgangsphase.

Diese chemische Reaktion kann schematisch (unter analoger Verwendung der obengenannten Modellsubstanz AₓB_{y}) wie folgt dargestellt werden: ${\text{A}}_{\text{x}} {\text{B}}_{\text{y}} {\text{+ z/2 H}}_{\text{2}} {\text{→ A}}_{\text{x}} {\text{H}}_{\text{z}} \text{+ yB}$

Anschließend werden dann in einer 2. Verfahrensstufe mittels einer Wärmebehandlung unter Vakuumbedingungen die hydrierten Legierungselemente wieder dehydriert, bei gleichzeitiger Rekombination der in Stufe 1 zersetzten Legierungszusammensetzung gemäß folgender Reaktionsgleichung: ${\text{A}}_{\text{x}} {\text{H}}_{\text{z}} {\text{+ yB → A}}_{\text{x}} {\text{B}}_{\text{y}} {\text{+ z/2 H}}_{\text{2}}$

Durch die HDDR-Behandlung wird eine Kristallitgröße erreicht, die im Bereich der Eindomänenteilchengröße liegt, die z.B. für Nd₂Fe₁₄B und Sm₂Fe₁₇N₃ etwa 300 nm beträgt. Diese Kornfeinung, die zu einer Verbesserung der magnetischen Eigenschaften des Magnetpulvers führt, ist das Hauptziel der HDDR-Behandlung und nicht - wie beim HD-Prozess - die Pulverherstellung. An dieser Stelle sei ausdrücklich darauf hingewiesen, dass der HD-Prozess nicht mit der ersten Stufe der HDDR-Behandlung identisch ist, wie die ersten beiden Buchstaben der Abkürzung "HDDR" eventuell suggerieren könnten.

In der HDDR-Stufe 1 kommt es beim Aufheizen bis zu den für die oben dargestellte Reaktion notwendigen Temperaturen von 500°C bis 1000°C zwar oft zu der für den HD-Prozess typischen Wasserstoffabsorption wie sie oben in der Gleichung für den HD-Prozess beschrieben ist, jedoch stellt dies nur eine Zwischenreaktion dar, der unmittelbar die Desorption des Wasserstoffs folgt. Die HDDR-Behandlung kann völlig unabhängig vom HD-Prozess durchgeführt werden, wie zum Beispiel mit dem "solid-HDDR"-Prozess gezeigt wurde, bei dem das Wasserstoffgas erst bei der für die Disproportionierung (HDDR-Stufe 1) notwendigen Temperatur in den Reaktor eingelassen wird und es so zu keiner interstitiellen Absorption des Wasserstoffs und damit nicht zum HD-Prozess kommt (Gutfleisch et al., J. Alloys Compd. 215 (1994) 227).

Bekannt ist auch die zunehmende Stabilisierung von SE-Fe-Verbindungen im Falle der Substitution des Fe durch Co (A. Fujita and I. R. Harris, IEEE Trans. Magn. 30 (1994) 860).

Eine Übertragung der für Nd-Fe-B-Magnetpulver bekannten HDDR-Verfahrensbedingungen auf Sm-Co-Magnetpulver ist nicht möglich, da eine Disproportionierungsreaktion, wie sie in der oben dargestellten Stufe 1 der HDDR-Behandlung stattfindet, unter den üblichen HDDR-Bedingungen (500 < T < 1000°C, ~0,1 MPa Wasserstoffdruck) bei Sm-Co-Magnetpulvern wegen der großen Stabilität dieser Legierungen nicht eintritt.

### Darstellung der Erfindung

Der Erfindung liegt die Aufgabe zugrunde, ein Verfahren zu schaffen, das eine technologisch beherrschbare und kostengünstige Herstellung eines hartmagnetischen, aus einer Samarium-Kobalt-Basis-Legierung bestehenden Pulvers für hochkoerzitive Permanentmagnete ermöglicht.

Diese Aufgabe wird nach der Erfindung mit dem in den Patentansprüchen beschriebenen Herstellungsverfahren gelöst.

Das Verfahren basiert auf einer HDDR-Behandlung , bei der ein Ausgangspulver in einer ersten Verfahrensstufe unter Wasserstoff einer Hydrierung mit Disproportionierung der Legierung und in einer anschließenden zweiten Verfahrensstufe unter Vakuumbedingungen einer Wasserstoffdesorption mit Rekombination der Legierung unterworfen wird. Erfindungsgemäß wird dabei ein Samarium und Kobalt enthaltendes Ausgangspulver in der ersten Verfahrensstufe entweder bei einer hohen Temperatur im Bereich von 500 °C bis 900 °C und mit einem hohen Wasserstoffdruck von > 0,5 MPa oder aber unter Anwendung einer intensiven Feinmahlung bei einer niedrigen Temperatur im Bereich von 50 °C bis 500 °C und mit einem Wasserstoffdruck von > 0,15 MPa behandelt.

Beide Verfahrensvarianten führen zur Disproportionierung der Ausgangsphase und zur Bildung eines kristallinen binären Samarium-Hydrids.

Im Falle der Anwendung der hohen Temperatur im Bereich von 500 °C bis 900 °C wird vorzugsweise ein Wasserstoffdruck im Bereich von 1,0 MPa bis 5,0 MPa angewandt.

Gemäß einer zweckmäßigen Ausgestaltung des Verfahrens wird die intensive Feinmahlung während einer Dauer von 1 h bis 100 h durchgeführt.

Als Ausgangspulver kann im Falle der Anwendung einer intensiven Feinmahlung erfindungsgemäß ein Pulver einer Sm-Co-Basis-Legierung oder aber eine Pulvermischung, bestehend aus den einzelnen Elementen einer Sm-Co-Basis-Legierung und/oder bestehend aus einer oder mehreren, zur Herstellung einer Sm-Co-Basis-Legierung geeigneten Vorlegierungen, eingesetzt werden.

Das Ausgangspulver sollte im Falle der Anwendung einer intensiven Feinmahlung vorzugsweise bei einem Wasserstoffdruck im Bereich von 0,5 MPa bis 2,5 MPa feingemahlen werden.

Zweckmäßigerweise wird die Wasserstoffdesorptionsbehandlung an dem erhaltenen Magnetpulver mittels einer Wärmebehandlung im Bereich von 500 °C bis 1000 °C durchgeführt.

Nach der Erfindung werden bevorzugt solche Ausgangspulver eingesetzt, die zu Magnetlegierungspulvern mit der Legierungszusammensetzung SmₓCo₁₀₀₋ₓ mit 10 < x < 30 oder der Legierungszusammensetzung SmₓCo_{100-x-a-b-c}FeₐCu_{b}Zr_{c} mit 10 < x < 30, a < 45, b < 15 und c < 15 führen.

Mit dem erfindungsgemäßen Verfahren wird eine neue Möglichkeit für die magnetische Härtung von Sm-Co-BasisVerbindungen geschaffen. Durch das Verfahren ergeben sich neue Ansätze für eine Optimierung der magnetischen Eigenschaften von Sm-Co-Magneten, die zu einer Verbesserung der Eigenschaften führt und eine kostengünstige Alternative für die Herstellung solcher Magnete darstellt. Dies schließt die Möglichkeit einer Homogenisierung der Mikrostruktur der Sm-Co-Basisverbindungen ein, wodurch eine langwierige Homogenisierung bei hohen Temperaturen entfallen kann.

### Beste Wege zur Ausführung der Erfindung

Nachstehend ist die Erfindung an Hand von Ausführungsbeispielen näher erläutert.

### Beispiel 1

Eine erschmolzene Sm₂ (Co, Fe, Cu, Zr)₁₇-Ausgangslegierung, wie sie üblicherweise für die Herstellung von Sm-Co Sintermagneten verwendet wird und deren Koerzitivfeldstärken durch den Pinning-Mechanismus bestimmt werden, wird bis auf Partikelgrößen < 160 µm zerkleinert und anschließend in einer Wasserstoffatmosphäre von 2 MPa bis zu einer Temperatur von 600°C aufgeheizt und eine halbe Stunde bei dieser Temperatur gehalten. Durch den Wasserstoff wird das Pulver hydriert, wobei eine Disproportionierung der Legierung stattfindet. Anschließend wird das Pulver unter ständigem Abpumpen bis 750°C aufgeheizt und bei dieser Temperatur erneut eine halbe Stunde gehalten.

Das so hergestellte Pulver weist eine hohe Koerzitivfeldstärke H_{c} von etwa 5 kA/cm auf und kann zu leistungsfähigen Permanentmagneten verarbeitet werden.

### Beispiel 2

Eine SmCo₅ Ausgangslegierung wird bis auf Partikelgrößen < 500 um zerkleinert und anschließend in einer Wasserstoffatmosphäre von 2 MPa bis zu einer Temperatur von 600°C aufgeheizt und eine halbe Stunde bei dieser Temperatur gehalten. Anschließend wird das Pulver unter ständigem Abpumpen bis 750°C aufgeheizt und bei dieser Temperatur erneut eine halbe Stunde gehalten.

Das auf diese Weise hergestellte Pulver weist eine hohe Koerzitivfeldstärke H_{c} von etwa 10 kA/cm auf und ist für die Herstellung leistungsfähiger Permanentmagnete verwendbar.

### Beispiel 3

Eine erschmolzene Sm₂(Co,Fe,Cu,Zr)₁₇ Ausgangslegierung, wie sie üblicherweise für die Herstellung von Sm-Co-Sintermagneten verwendet wird und deren Koerzitivfeldstärken durch den Pinning-Mechanismus bestimmt werden, wird bis auf Partikelgrößen kleiner 160 µm zerkleinert und anschließend mit Hilfe einer Vibrationsmühle in einer Wasserstoffatmosphäre von 1 MPa bei einer Temperatur des Mahlbechers von 350°C während einer Dauer von 20 h intensiv gemahlen. Hierbei findet neben einer Feinmahlung gleichzeitig infolge des anwesenden Wasserstoffs eine Disproportionierung der Legierung statt. Anschließend wird das Pulver zur Durchführung einer Wasserstoffdesorption unter ständigem Abpumpen von Wasserstoff bis auf 750°C aufgeheizt und bei dieser Temperatur eine halbe Stunde gehalten.

Das auf diese Weise hergestellte Pulver weist eine hohe Koerzitivfeldstärke H_{c} von etwa 10 kA/cm auf und kann zu leistungsfähigen Permanentmagneten verarbeitet werden.

### Beispiel 4

Eine SmCo₅ Ausgangslegierung wird bis auf Partikelgrößen kleiner 500 µm zerkleinert und anschließend mit Hilfe einer Vibrationsmühle in einer Wasserstoffatmosphäre von 1 MPa bei einer Temperatur des Mahlbechers von 350°C während einer Dauer von 20 h intensiv gemahlen. Hierbei findet neben einer Feinmahlung gleichzeitig infolge des anwesenden Wasserstoffs eine Disproportionierung der Legierung statt. Anschließend wird das Pulver zur Durchführung einer Wasserstoffdesorption unter ständigem Abpumpen von Wasserstoff bis auf 900°C aufgeheizt und bei dieser Temperatur eine halbe Stunde gehalten.

Das auf diese Weise hergestellte Pulver weist eine hohe Koerzitivfeldstärke H_{c} von etwa 30 kA/cm auf und ist für die Herstellung leistungsfähiger Permanentmagnete verwendbar.

## Patentansprüche

1. Verfahren zur Herstellung eines Magnetlegierungspulvers für hartmagnetische Anwendungen, indem ein Ausgangspulver einer HDDR-Behandlung unterworfen wird, bei der in einer ersten Verfahrensstufe in einer Wasserstoffatmosphäre eine Hydrierung mit Disproportionierung der Legierung und in einer anschließenden zweiten Verfahrensstufe unter Vakuumbedingungen eine Wasserstoffdesorption mit Rekombination der Legierung ausgeführt wird, **dadurch gekennzeichnet, dass** ein Samarium und Kobalt enthaltendes Ausgangspulver in der ersten Verfahrensstufe entweder bei einer hohen Temperatur im Bereich von 500 °C bis 900 °C und mit einem hohen Wasserstoffdruck von > 0,5 MPa oder aber unter Anwendung einer intensiven Feinmahlung bei einer niedrigen Temperatur im Bereich von 50 °C bis 500 °C und mit einem Wasserstoffdruck von > 0,15 MPa behandelt wird.

2. Verfahren nach Anspruch 1, **dadurch gekennzeichnet, dass** im Falle der Anwendung der hohen Temperatur im Bereich von 500 °C bis 900 °C ein Wasserstoffdruck im Bereich von 1,0 MPa bis 5,0 MPa angewandt wird.

3. Verfahren nach Anspruch 1, **dadurch gekennzeichnet, dass** die intensive Feinmahlung während einer Dauer von 1 h bis 100 h durchgeführt wird.

4. Verfahren nach Anspruch 1, **dadurch gekennzeichnet, dass** im Falle der Anwendung einer intensiven Feinmahlung als Ausgangspulver ein Pulver einer Sm-Co-Basis-Legierung oder eine Pulvermischung, bestehend aus den einzelnen Elementen einer Sm-Co-Basis-Legierung und/oder bestehend aus einer oder mehreren, zur Herstellung einer Sm-Co-Basis-Legierung geeigneten Vorlegierungen, eingesetzt wird.

5. Verfahren nach Anspruch 1, **dadurch gekennzeichnet, dass** im Falle der Anwendung einer intensiven Feinmahlung das Ausgangspulver bei einem Wasserstoffdruck im Bereich von 0,5 MPa bis 2,5 MPa feingemahlen wird.

6. Verfahren nach Anspruch 1, **dadurch gekennzeichnet, dass** die Wasserstoffdesorptionsbehandlung mittels einer Wärmebehandlung im Bereich von 500 °C bis 1000 °C durchgeführt wird.

7. Verfahren nach Anspruch 1, **dadurch gekennzeichnet, dass** ein Magnetlegierungspulver in der Legierungszusammensetzung SmₓCo₁₀₀₋ₓ mit 10 < x < 30 hergestellt wird.

8. Verfahren nach Anspruch 1, **dadurch gekennzeichnet, dass** ein Magnetlegierungspulver in der Legierungszusammensetzung SmₓCo_{100-x-a-b-c}FeₐCu_{b}Zr_{c} mit 10 < x < 30, a < 45, b < 15 und c < 15 hergestellt wird.

## Claims

1. Method for producing a magnetic alloy powder for hard magnetic applications by subjecting an initial powder to an HDDR treatment in which, in a first stage of the method, hydrogenation is carried out in a hydrogen atmosphere with disproportionation of the alloy and, in a subsequent second stage of the method, hydrogen desorption is carried out under vacuum conditions with recombination of the alloy, **characterized in that** an initial powder containing samarium and cobalt is treated, in the first stage of the method, either at a high temperature in the range of from 500°C to 900°C and with a high hydrogen pressure of > 0.5 MPa or alternatively, by application of intensive fine grinding, at a low temperature in the range of from 50°C and 500°C and with a hydrogen pressure of > 0.15 MPa.

2. Method according to Claim 1, **characterized in that**, in the case of applying the high temperature in the range of from 500°C to 900°C, a hydrogen pressure in the range of from 1.0 MPa to 5.0 MPa is applied.

3. Method according to Claim 1, **characterized in that** the intensive fine grinding is performed for a period of from 1 h to 100 h.

4. Method according to Claim 1, **characterized in that**, in the case of applying intensive fine grinding, an Sm-Co based alloy or a powder mixture, consisting of the individual elements of an Sm-Co based alloy and/or consisting of one or more prealloys suitable for the production of an Sm-Co based alloy, is used as the initial powder.

5. Method according to Claim 1, **characterized in that**, in the case of applying intensive fine grinding, the initial powder is finely ground at a hydrogen pressure in the range of from 0.5 MPa to 2.5 MPa.

6. Method according to Claim 1, **characterized in that** the hydrogen desorption treatment is performed by means of a heat treatment in the range of from 500°C to 1000°C.

7. Method according to Claim 1, **characterized in that** a magnetic alloy powder is produced in the alloy composition SmₓCo₁₀₀₋ₓ with 10 < x < 30.

8. Method according to Claim 1, **characterized in that** a magnetic alloy powder is produced in the alloy composition SmₓCo_{100-x-a-b-c}FeₐCu_{b}Zr_{c} with 10 < x < 30, a < 45, b < 15 and c < 15.

## Revendications

1. Procédé de fabrication d'une poudre d'alliage magnétique pour des applications magnétiques dures, consistant à soumettre une poudre de départ à un traitement HDDR, lors duquel l'on effectue, dans une première étape de procédé, dans une atmosphère d'hydrogène, une hydrogénation avec dismutation de l'alliage et, dans une deuxième étape de procédé consécutive, dans des conditions de mise sous vide, une désorption de l'hydrogène avec recombinaison de l'alliage, **caractérisé en ce que** l'on traite une poudre de départ contenant du samarium et du cobalt dans la première étape de procédé, soit à une température élevée dans le domaine de 500°C à 900°C et à une pression élevée d'hydrogène > 0,5 MPa, soit, par contre, par utilisation d'une mouture fine intensive à une température basse dans le domaine de 50°C à 500°C et à une pression d'hydrogène > 0,15 MPa.

2. Procédé selon la revendication 1, **caractérisé en ce que**, dans le cas de l'utilisation de la température élevée dans le domaine de 500°C à 900°C, l'on fait usage d'une pression d'hydrogène dans le domaine de 1,0 MPa à 5,0 MPa.

3. Procédé selon la revendication 1, **caractérisé en ce que** la mouture fine intensive est effectuée pendant une durée de 1 à 100 heures.

4. Procédé selon la revendication 1, **caractérisé en ce que**, dans le cas de l'utilisation d'une mouture fine intensive, l'on utilise, en tant que poudre de départ, une poudre d'un alliage à base Sm-Co ou un mélange de poudres, se composant des éléments individuels d'un alliage à base Sm-Co et/ou se composant d'un ou de plusieurs alliages préalables, appropriés à la fabrication d'un alliage à base Sm-Co.

5. Procédé selon la revendication 1, **caractérisé en ce que**, dans le cas de l'utilisation d'une mouture fine intensive, la poudre de départ est moulue d'une manière fine à une pression d'hydrogène se situant dans le domaine de 0,5 MPa à 2,5 MPa.

6. Procédé selon la revendication 1, **caractérisé en ce que** le traitement de désorption de l'hydrogène est effectué à l'aide d'un traitement thermique dans le domaine de 500°C à 1000°C.

7. Procédé selon la revendication 1, **caractérisé en ce que** l'on fabrique une poudre d'alliage magnétique dans la composition d'alliage SmₓCo₁₀₀₋ₓ, avec 10 < x < 30.

8. Procédé selon la revendication 1, **caractérisé en ce que** l'on fabrique une poudre d'alliage magnétique dans la composition d'alliage SmₓCo₁₀₀₋ₓ₋ _{a-b-c}FeₐCu_{b}Zr_{c}, avec 10 < x < 30, a < 45, b < 15 et c < 15.
